# EUROPÄISCHE PATENTSCHRIFT

(11) **EP 2 146 600 B1**
(45) Veröffentlichungstag und Bekanntmachung des Hinweises auf die Patenterteilung: **12.10.2016**
(21) Anmeldenummer: 08733833.1
(22) Anmeldetag: 08.05.2008
(51) Int. Cl.: A46D 1/00, A46D 1/05, A46B 3/16

(54) **ZAHNBÜRSTENBORSTE MIT VERJÜNGTEM TEIL UND ZAHNBÜRSTE MIT SOLCHEN BORSTEN**
TOOTHBRUSH BRISTLE WITH A TAPERING PART AND TOOTHBRUSH WITH SUCH BRISTLES
POILS DE BROSSE À DENTS AVEC UNE PARTIE RÉTRÉCIE ET BROSSE À DENTS MUNIE DE TELS POILS

(30) Priorität: 14.05.2007 CH 781072007
(43) Veröffentlichungstag der Anmeldung: 27.01.2010
(73) Patentinhaber: GABA International Holding GmbH, 4106 Therwil (CH)
(72) Erfinder: BRUNELLA, André, CH-4143 Dornach (CH); GARBERS, Christine, 79540 Lörrach (DE)
(74) Vertreter: Thum, Bernhard
(86) Internationale Anmeldenummer: PCT/CH2008/000212
(87) Internationale Veröffentlichungsnummer: WO 2008/138158

(56) Entgegenhaltungen:
- WO-A-2006/050039
- WO-A-2006/107123
- JP-A- 2006 158 842
- US-A- 5 533 227
- US-A- 6 090 488

## Beschreibung

Die vorliegende Erfindung betrifft eine Zahnbürstenborste mit verjüngtem Teil sowie eine Zahnbürste, die solche Borsten enthält.

Klassische für Zahnbürsten geeignete Borsten wiesen einen zylindrischen Querschnitt auf. Da solche Borsten eine ungenügende Reinigungsleistung im Interndentalraum aufwiesen und dazu neigten, das Zahnfleisch zu verletzen, ging man in den 90er Jahren des vorigen Jahrhunderts teilweise dazu über, die Borsten mit einem zugespitzten Ende zu versehen (siehe z.B. EP-A-0 596 633). Durch den geringeren Querschnitt am zugespitzten Ende verbesserte sich die Reinigungsleistung im Interdentalraum; gleichzeitig wurde die Borste dadurch flexibler, was das Verletzungsrisiko verringerte. Andererseits nahm die Reinigungsleistung auf den Zahnflächen ab.

In dem koreanischen Patent KR 261658 (entspricht US-A-6090488) wurde eine Zahnbürstenborste mit einem verjüngten Teil beschrieben, wobei die Borste am Ende des verjüngten Teils einen Durchmesser von 0,04 bis 0,08 mm aufweist. Das verjüngte Teil dieser Borste war also nicht mehr im vorstehenden Sinne "zugespitzt". In der späteren EP-A-1 234 525 desselben Erfinders wird dann aber eine Borste mit einem verjüngten Teil beschrieben, bei der der Durchmesser am Ende des verjüngten Teils nur noch 0,02 mm oder weniger ist (diese Borste ähnelt also eher wieder den zugespitzten Borsten etwa gemäss EP-A-0 596 633). Zur Begründung dafür, dass er den Durchmesser am Ende der Borste wieder verkleinert hat, gibt der Erfinder an, dass die Entfernung von Zahnstein aus Periodontaltaschen mit den Borsten von KR 261658 schwierig sei. Eine Zahnbürstenborste mit einem verjüngten Teil wurde auch in JP2006158842 A beschrieben.

Die vorliegende Anmeldung hat die Aufgabe, eine verbesserte Borste mit verjüngtem Teil bereitzustellen.

Die Aufgabe wird erfindungsgemäss gelöst durch eine Borste für eine Zahnbürste, umfassend:
a) Einen zylindrischen Teil mit einem maximalen, konstanten Zylinderdurchmesser D_{zyl};
b) einen sich an den zylindrischen Teil anschliessenden, ersten verjüngten Teil mit einem Borstenende und mit einer das Borstenende abschliessenden Stirnfläche, wobei sich der erste verjüngte Teil zum Borstenende hin verjüngt; und
c) eine durch den zylindrischen Teil und den ersten verjüngten Teil verlaufende gedachte Mittelachse, die die Stirnfläche an einem Durchstosspunkt durchstösst;
wobei der erste verjüngte Teil eine auf der Mittelachse und ab dem Durchstosspunkt gemessene Länge L von 10 mm oder weniger und mindestens 6 mm aufweist;
dadurch gekennzeichnet, dass der erste verjüngte Teil in einem auf der Mittelachse von dem Durchstosspunkt aus gemessenem Abstand X, der gleich gross ist wie der Zylinderdurchmesser D_{zyl}, einen Durchmesser D von 95 bis 140 µm aufweist.

Bevorzugte Ausführungsformen ergeben sich aus den abhängigen Ansprüchen.

Es wurde überraschenderweise gefunden, dass die erfindungsgemässen Borsten eine grössere Lebensdauer haben als die vorbekannten zugespitzten Borsten: Die zugespitzten Enden knicken nach dem Befund der Anmelderin unter den beim Zähneputzen auftretenden Anpressdrücken ein, was im Laufe der Zeit zu einem Ermüdungsbruch der Borstenspitze führt; dies wird durch die erfindungsgemäss lediglich verjüngten (nicht zugespitzten) Borstenenden vermieden. Gleichzeitig wurde gefunden, dass die erfindungsgemässen Borsten mechanisch so stabil sind, dass sie auf den bukkalen Zahnflächen eine den zylindrischen Borsten vergleichbare oder sogar leicht überlegene Reinigungsleistung zeigen. Die erfindungsgemässen Borsten eignen sich zudem besser zum Reinigen von Interdentalräumen und approximalen Zahnflächen als Borsten mit nicht verjüngten Filamentenden, da die erfindungsgemässen Borsten approximale Zahnflächen besser erreichen können.

Bevorzugt ist D im Bereich von 100 bis 130 µm, eher bevorzugt im Bereich von 100 bis 125 µm. Ebenfalls bevorzugt weist der erste verjüngte Teil der Borste in einem auf der Mittelachse von dem Durchstosspunkt aus gemessenen Abstand von 1 mm einen Durchmesser von 120 bis 160 µm und in einem auf dieselbe Weise gemessenen Abstand von 0,1 mm einen Durchmesser von 90 bis 135 µm auf.

Die erfindungsgemässe Borste ist im Wesentlichen (oder soweit technisch möglich) rotationssymmetrisch um die Mittelachse.

Die Profillinie des verjüngten Teils der Borste (d.h. den Durchmesser des verjüngten Teils als Funktion des abnehmenden Abstandes vom Durchstosspunkt der Mittellinie der Borste durch die Stirnfläche) verläuft bevorzugt monoton fallend zur Stirnfläche hin. Der Begriff "monoton fallend" hat im Rahmen der vorliegenden Anmeldung die in der Mathematik übliche Bedeutung. Eher bevorzugt ist die Profilline des verjüngten Teils im mathematischen Sinn zum Durchstosspunkt hin streng monoton fallend.

Die Länge des verjüngten Teils (oder, im Falle einer U-förmig umgebogenen erfindungsgemässen Borste mit zwei verjüngten Teilen, die Länge beider verjüngten Teile) ist
im Bereich von 6 bis 10 mm.

Die Stirnfläche des Endes des ersten verjüngten Teils weist an dem besagten Durchstosspunkt eine Flächennormale auf, die bevorzugt nicht mehr als etwa 30°C gegen die besagte Mittellinie geneigt ist. Dies ist in der Regel dann automatisch der Fall, wenn die Stirnfläche durch Trimmen eines zugespitzten Endes gebildet ist (siehe unten); es kann auch durch geeignete, verrundende Behandlung der Stirnfläche und ihrer an die Mantelfläche des verjüngten Teils angrenzenden Kanten bewirkt werden (siehe unten).

Drei besonders bevorzugte Typen von erfindungsgemässen Borsten sind wie folgt:
i) eine Borste mit einem zylindrischen Teil, an den sich genau ein im wesentlichen rotationssymmetrischer verjüngter Teil von 10 mm oder weniger Länge anschliesst (d.h. analog zur einseitig zugespitzten Borste);
ii) eine Borste mit einem zylindrischen Teil und genau zwei verjüngten, im Wesentlichen rotationssymmetrischen Teilen von je von 10 mm oder weniger Länge, die sich an entgegengesetzten Seiten an den zylindrischen Teil anschliessen (d.h. analog zur zweiseitig zugespitzten Borste), insbesondere, wobei die beiden verjüngten Teile im Wesentlichen gleich ausgebildet sind, und
iii) eine Borste mit einem zylindrischen Teil, einem im Wesentlichen rotationssymmetrischen verjüngten Teil von 10 mm oder weniger Länge und einem im Wesentlichen rotationssymmetrischen zugespitzten Ende, wobei verjüngter Teil und zugespitzter Teil sich an entgegengesetzten Seiten an den zylindrischen Teil anschliessen.

Bei allen Ausführungsformen der erfindungsgemässen Borste können allfällige Kanten zwischen Stirnfläche und verjüngtem Teil durch Verrunden entfernt werden, wie es bei den zylindrischen Borsten fachüblich ist. Das Runden kann mittels üblicher bekannte Methoden ausgeführt werden, z. B. unter Verwendung eines Schmirgelpapieres.

Besonders bevorzugte Profillinien des ersten verjüngten Teils sind etwa gemäss den folgenden Profiltabellen 1 bis 4. Angegeben sind die Durchmesser in Abhängigkeit vom Abstand vom Durchstosspunkt der Mittellinie durch die Stirnfläche (Mittelwerte mit Streuung aus je 6 Exemplaren der Borste). In der äussersten rechten Spalte jeder Tabelle ist der maximale Durchmesser des zylindrischen Teils (D_{zyl}) der Borste angegeben. Entsprechend der erfindungsgemässen Messdefinition für den Durchmesser D des ersten verjüngten Teils ist in jeder Tabelle auch bei einem Abstand X = D_{zyl} der zugehörige Durchmesserwert angegeben. Des Weiteren sind in den Profiltabellen 1 bis 4 auch im Abstand von 0,1 mm von der Stirnfläche Durchmesserwerte angegeben, um den erfindungsgemäss bevorzugten Verlauf des ersten verjüngten Teils der Borste in der Nähe der Stirnfläche zu exemplifizieren.

**Profil 1**

| | | | | | | | | | | | | | |
|---|---|---|---|---|---|---|---|---|---|---|---|---|---|
| Abstand vom zugespitzten Ende [mm] | 0 | 0,1 | 0,202 | 1 | 2 | 3 | 4 | 5 | 6 | 7 | 8 | 9 | 10 |
| Durchmesser [mm] | 0,107 (0,108) | 0,113 | 0,117 | 0,147 | 0,172 | 0,183 | 0, 190 | 0,195 | 0,197 | 0,199 | 0,201 | 0,203 | 0,202 |
| Durchmesserbereich [+/- mm] | 0,012 | | | 0,019 | 0,021 | 0,020 | 0,019 | 0,014 | 0,014 | 0,014 | 0,012 | 0,011 | 0,010 |

**Profil 2**

| | | | | | | | | | | | | | | |
|---|---|---|---|---|---|---|---|---|---|---|---|---|---|---|
| Abstand vom zugespitzten Ende [mm] | 0 | 0,1 | 0,209 | 1 | 2 | 3 | 4 | 5 | 6 | 7 | 8 | 9 | 10 | 11 |
| Durchmesser [mm] | 0,086 (0,089) | 0,095 | 0,101 | 0,140 | 0,172 | 0,185 | 0,192 | 0,198 | 0,201 | 0,204 | 0,205 | 0,205 | 0,208 | 0,209 |
| Durchmesserbereich [+/- mm] | 0,012 | | | 0,018 | 0,021 | 0,018 | 0,015 | 0,013 | 0,010 | 0,009 | 0,008 | 0,008 | 0,007 | 0,006 |

**Profil 3**

| | | | | | | | | | | | | | |
|---|---|---|---|---|---|---|---|---|---|---|---|---|---|
| Abstand vom zugespitzten Ende [mm] | 0 | 0,1 | 0,209 | 1 | 2 | 3 | 4 | 5 | 6 | 7 | 8 | 9 | 10 |
| Durchmesser [mm] | 0,096 (0,098) | 0,101 | 0,104 | 0,127 | 0,151 | 0,170 | 0,183 | 0,191 | 0,199 | 0,202 | 0,206 | 0,208 | 0,209 |
| Durchmesserbereich [+/- mm] | 0,009 | | | 0,009 | 0,009 | 0,008 | 0,007 | 0,006 | 0,008 | 0,005 | 0,006 | 0,005 | *0,003* |

**Profil 4**

| | | | | | | | | | | | | | |
|---|---|---|---|---|---|---|---|---|---|---|---|---|---|
| Abstand vom zugespitzten Ende [mm] | 0 | 0,1 | 0,166 | 1 | 2 | 3 | 4 | 5 | 6 | 7 | 8 | 9 | 10 |
| Durchmesser [mm] | 0,112 (0,117) | 0,119 | 0,122 | 0,137 | 0,150 | 0,156 | 0,159 | 0,162 | 0,163 | 0,164 | *0,165* | 0,165 | 0,166 |
| Durchmesserbereich [+/- mm] | 0,010 | | | 0,011 | 0,009 | 0,009 | 0,008 | 0,008 | 0,007 | 0,007 | 0,007 | 0,007 | 0,007 |

Es kann vorkommen, dass bei einigen Ausführungsformen der erfindungsgemässen Borste der Durchmesser an der Stirnfläche und in geringem Abstand von der Stirnfläche nicht mehr vernünftig gemessen werden kann. Dies ist dann der Fall, wenn das Borstenende des verjüngten Teils einer nachträglichen Verrundung unterzogen wurde. Diese Verrundung kann unter Umständen am Ende der Borste unregelmässig zerklüftete Formen und unebene Flächen ausbilden, was die direkte Messung des Durchmessers nahe bei der Stirnfläche verunmöglicht. Es wurde nun bei den erfindungsgemässen Borsten überraschenderweise auch gefunden, dass sich in diesen Fällen der Durchmesser nahe bei oder an der Stirnfläche durch Extrapolation mittels einer Parabel approximiert bestimmen lässt, wobei für die Parabel die Durchmesser der Borste in den Abständen von 1, 2 und 3 mm von der Stirnfläche als Stützstellen genommen werden. Diese Stützstellen sind in den obigen Tabellen fett angegeben. Zum Nachweis, dass dies funktioniert, sind in den obigen Profiltabellen beim Abstand 0 von der Stirnfläche sowohl die ursprünglichen, tatsächlich gemessenen Durchmesser der Borste (wie sie nach dem Trimmen des Endes, aber vor der Verrundung waren) als auch darunter, in Klammern, die mittels dieser Extrapolation bestimmten Durchmesser angegeben. Die Abweichung zwischen tatsächlichem Durchmesser und durch Extrapolation bestimmtem Durchmesser ist minim. Eine so einfache Extrapolation ist bei den erfindungsgemässen Borsten deswegen möglich, weil die Krümmung des verjüngten Teils weniger ausgeprägt ist als bei den vorbekannten Borsten.

Die erfindungsgemässen Borsten bestehen aus einem für Zahnbürstenborsten geeigneten Kunststoff. Sie können einerseits bevorzugt aus einem Polyester, insbesondere aus einem Polyester, der aus (C₂-C₄)-1,ω-Alkylenglycol und aus Terephthalsäure erhältlich ist, bestehen. Eher bevorzugt ist der Polyester Polyethylenterepthtalat (PET) oder Polybutylenterephthalat (PBT), und besonders bevorzugt ist PBT. Andererseits können sie aus einem Polyamid bestehen, insbesondere aus einem Polyamid, das aus einem (C₂-C₈)-1,ω-Diamin und aus einer (C₂-C₈)-1,ω-Dicarbonsäure erhältlich ist; besonders bevorzugt ist hier Polyamid-6,6 (z.B. Nylon).

Für die Herstellung der erfindungsgemässen Borsten kann von handelsüblichen einseitig oder zweiseitig zugespitzten Borsten oder von zylindrischen Borsten ausgegangen werden. Zum Anmeldezeitpunkt der vorliegenden Anmeldung waren etwa Pragma, Shinyoung, Wessen, Hylon, Sogo, Best Whasung oder Cheil Jedang Hersteller solcher Borsten.

Erfindungsgemässe Borsten, die genau ein erstes verjüngtes Ende aufweisen, können etwa aus einer handelsüblichen einseitig zugespitzten Borste durch Trimmen des zugespitzten Endes, unter gleichzeitiger Ausbildung des verjüngten Endes und der Stirnfläche, erhalten werden. Damit die Borste insgesamt eine für -Zahnbürstenborsten geeignete Länge hat, kann das andere, zylindrische Ende der Borste entsprechend zugeschnitten werden.

Erfindungsgemässe Borsten, die neben dem ersten verjüngten Teil einen zweiten verjüngten Teil oder einen zugespitzten Teil aufweisen, können in der Regel aus handelsüblichen zylindrischen Borsten von geeigneter Länge hergestellt werden, indem die Enden durch chemisches Ätzen auf die geeignete verjüngte oder zugespitzte Form gebracht werden. Dieses Ätzverfahren ist auf dem Gebiet der zugespitzten Borsten seit langem bekannt. Hier kann ebenfalls optional das verjüngte Ende noch getrimmt werden, zum Einstellen einer brauchbaren Gesamtlänge der Borste.

Andererseits sind im Handel zweiseitig zugespitze Borsten erhältlich, die nur gerade an den beiden Enden geeignet getrimmt werden müssen, um zu einer erfindungsgemässen Borste mit zwei verjüngten Teilen und mit einer für Zahnbürsten geeigneten Länge zu erhalten (siehe Beispiel 1).

Beim chemischen Ätzverfahren können die Borsten zunächst auf eine einheitlich Länge getrimmt werden. Danach können sie senkrecht in eine Ätzflüssigkeit von typisch 80 bis 150°C eingetaucht geätzt werden. Beispiele für Ätzflüssigkeiten sind anorganische Lösungen, etwa eine stark alkalische Ätzlösung (z.B. eine 25-50 Gew%-ige wässerige NaOH- oder KOH-Lösung) oder eine stark saure Ätzlösung (z.B. 60 - 98 Gew%-ige wässerige Schwefelsäurelösung). Beispiele für Ätzflüssigkeiten sind auch organische Lösungsmittel wie etwa m-Kresol, Trifluoressigsäure, o-Chlorphenol, Trichlorphenol, DMSO, DMF, und ein Gemisch aus Phenol und Tetrachlorethan Die Dauer des Eintauchens kann typisch 10 bis 20 Minuten betragen, wobei die Borsten gewünschtenfalls während dieser Zeit mit einer frei wählbaren, konstanten oder zeitlich variierenden Geschwindigkeit allmählich aus der Ätzflüssigkeit herausgezogen werden können, wodurch das Profil des abgeätzten Endes (d.h. die Monotonie der Profillinie) beeinflusst werden kann. Nach dem Ätzen können die Enden je nach Art der Ätzlösung mit Wasser, verdünnter Base, verdünnter Säure oder einem geeigneten Lösungsmittel bei typisch Raumtemperatur gewaschen und getrocknet werden.

Die Bedingungen des Ätzens (Art und Temperatur der Ätzflüssigkeit, Dauer des Eintauchens) können einerseits so gewählt werden, dass der Durchmesser D des verjüngten Teils nach dem Ätzen gerade im erfindungsgemässen Bereich von 100 bis 140 µm liegt. Hierzu wird das Ätzen in einer kürzeren Zeitdauer durchgeführt als für das Ätzen der vorbekannten zugespitzten Borsten. Andernfalls können die Bedingungen des Ätzens so gewählt werden, dass zunächst ein zugespitztes Ende entsteht, das dann unter Erhalt der Stirnfläche und des verjüngten Teils getrimmt wird.

Wenn es gewünscht wird, können die Enden der Borsten, nachdem sie in einer alkalischen oder sauren Lösung geätzt wurden, zusätzlich getrimmt werden, bevor die Enden gerundet werden. Ob die Enden getrimmt werden müssen, kann einfach durch Beobachtung des Zustandes der Enden mit einem Vergrösserungsgerät bestimmt werden, nachdem sie aus der Lösung genommen wurden.

Gegenstand der Erfindung ist auch eine Zahnbürste mit Borsten gemäss der vorliegenden Erfindung. Die erfindungsgemässen Borsten lassen sich analog zu den vorbekannten einoder zweiseitig zugespitzten Borsten in den Borstenträger einer Zahnbürste einsetzen. Erfindungsgemässe Borsten mit zwei verjüngten Teilen oder mit einem verjüngten Teil und einem zugespitzten Teil werden dabei bevorzugt U-förmig umgebogen mittels Ankerplättchen in dem Borstenträger eingesetzt. Erfindungsgemässe Borsten mit nur gerade einem verjüngten Teil und einem zylindrischen Teil werden dagegen bevorzugt in nicht umgebogener Form mittels des in der Fachsprache als "AFT-Verfahren" (Anchor-Free Tufting) bekannten Verfahrens in den Borstenträger eingesetzt.

Die Erfindung wird nun unter Bezug auf die Beispiele und Figuren weiter veranschaulicht, wobei in den Figuren
- Fig. 1 einen Querschnitt durch eine erfindungsgemässe Borste zeigt, wobei auch die erfindungswesentlichen Messparameter angegeben sind;
- Fig. 2, 3 und 4 drei Ausführungsformen der erfindungsgemässen Borste zeigen; und
- Fig. 5 und 6 Tests auf in vitro-Reinigungsleistung bei schwarzgefärbten, dann TiO₂-beschichteten Zähnen mit erfindungsgemässen und herkömmlichen zylindrischen Borsten zeigen.

### Beispiel 1: Herstellung von Borsten mit zwei gleichen verjüngten Teilen gemäss den obigen Profiltabellen 1 bis 4

Es wurde von vier handelsüblichen zweiseitig zugespitzen Borsten ausgegangen, die wie folgt waren:

| Ausgangsborste | getrimmt im Abstand von den Spitzen [mm] | Für obige Profiltabelle Nr. |
|---|---|---|
| Pragma 0.18 x 28 mm 033004 A-BBC | 2 | 1 |
| Pragma 0.19 x 28 mm 033004 A-BBC | 1 | 2 |
| Shinyoung 0.20 x 28 mm | 2 | 3 |
| Wessen 0.18 x 24 mm | 2 | 4 |

Jede der Ausgangsborsten wurde an den beiden Spitzen in den Abständen wie obiger Tabelle in der mittleren Spalte angegeben getrimmt. Die Enden der so erhaltenen verjüngten Teile der Borsten wurden gerundet, wobei eine TR89 Bristle Rounding Machine (hergestellt von Tsujimura Co., Japan) mit einem Schmirgelpapier von 240 Mesh verwendet wurde.

Figur 1 zeigt ein Ende mit verjüngtem Teil einer erfindungsgemässen Borste. Rechts ist der zylindrische Teil (1) angedeutet, dessen konstanter Durchmesser gleichzeitig den maximalen Durchmesser D_{zyl} der Borste bedeutet. An den zylindrischen Teil (1) schliesst sich ein verjüngter Teil (21) an, dessen Verjüngung in einem Abstand L von dem Durchstosspunkt (6) der Mittelachse (5) durch die Stirnfläche (4) beginnt und sich streng monoton fallend bis zum Ende (3) erstreckt. Die Stirnfläche (4) des Endes (3) ist hier nach einer idealisierten Verrundung gezeigt, d.h. in etwa halbkugelförmig ausgebildet; infolge Trimmen und anschliessender realer Verrundung könnte diese Stirnfläche auch eher plan, aber mit mehr oder weniger unregelmässigen oder zerklüfteten Kanten sein. Gezeigt ist auch, dass der erfindungsgemäss wesentliche Durchmesser D in einem Abstand X von dem Durchstosspunkt (6) gemessen wird, wobei der Abstand X gerade gleich dem besagten Maximaldurchmesser des Zylindrischen Teils, D_{zyl}, ist.

Figuren 2-4 zeigen drei erfindungsgemässe Borsten. Bei all diesen Figuren ist die Borste U-förmig umgebogen gezeigt, so wie die Borsten insbesondere von Figur 2 und 3 in der Borstenfläche einer Zahnbürste eingepflanzt würden. Die Umbiegung geschieht im zylindrischen Teil (1) der dann selber U-förmig umgebogen ist. In Figur 2 ist eine erfindungsgemässe Borste mit zwei verjüngten Teilen (21, 22) gezeigt; in Figur 3 ist eine erfindungsgemässe Borste mit einem ersten verjüngten Teil (21) und einem zugespitzten Ende (7) gezeigt; und in Figur 4 ist eine erfindungsgemässe Borste mit nur gerade einem verjüngten Teil (21) gezeigt, wobei der Rest der Borste von einem zylindrischen Teil (1) gebildet ist. Diese letztere Borste könnte, anders als in Figur 3 gezeigt, auch in nicht umgebogener Form in den Borstenträger eines Zahnbürstenkopfs eingesetzt werden.

Figuren 5 und 6 zeigen Tests auf Reinigungsleistungen, die in vitro auf schwarzgefärbten, dann TiO₂-beschichteten Zähnen erzielt wurden. Getestet wurden:
(A) Bürsten mit erfindungsgemässen zweiseitig verjüngten, rotationssymetrischen, U-förmig umgebogen in die Bürste eingesetzten Borsten (siehe Figur 2) mit einer Borstenfeldhöhe von 11,5 mm, mit einem maximalen Durchmesser D_{zyl} von etwa 0,21 mm und einem Durchmesser D von etwa 0,104 mm in einem Abstand X = D_{zyl} (diese Borsten entsprachen etwa dem vorstehend tabellarisch exemplifizierten Profil 3); und
(B) Bürsten mit herkömmlichen zylindrischen, U-förmig umgebogen in die Bürste eingesetzten Borsten mit Durchmesser

D_{zyl} von 0,175 mm und einer Borstenfeldhöhe von 11,5 mm. Bei diesen Tests wurden die Zähne eines Modells eines Oberkiefer-Sextanten (mit 3 Backenzähnen, 2 Vorbackenzähnen und 1 Eckzahn) zunächst schwarz eingefärbt und dann mit einer TiO₂-Paste (25 g in 75 ml 26%igem Ethanol) weiss übertüncht. Nach einem standardisierten Bürstvorgang mit dem zu testenden Borstenfeld von 1 min Dauer mit 250 g Auflagengewicht wurde der Anteil der Zahnflächen, der von der TiO₂-Paste befreit worden war, bestimmt. Dieser Vorgang wird standardmässig für jedes zu testende Borstenfeld jeweils mit horizontalen, vertikalen und rotierenden Putzbewegungen durchgeführt und jeweils für jedes zu testende Borstenfeld und jede Putzbewegung viermal wiederholt. Bei der horizontalen Reinigung (in den Figuren die weissen Teile der Balken) bestand der standardisierte Bürstvorgang aus 60 Hin- und Herbewegungen mit einer Amplitude von 30 mm; bei der vertikalen Reinigung (in den Figuren die schraffierten Teile der Balken) bestand er aus 60 Auf- und Abwärtsbewegungen mit einer Amplitude von 8 mm; und bei der kreisförmigen Reinigung (in den Figuren die gepunkteten Teile der Balken) bestand er aus 60 Kreisen mit Radius von 4 mm bei gleichzeitigen 16 horizontalen Hin- und Herbewegungen mit Amplitude von 30 mm. In den Figuren 5 und 6 sind die gemessenen Reinigungsleistungen, d.h. der Anteil entferntes TiO₂, in frei gewählten Einheiten ("arbitrary units") angegeben.

Figur 5 zeigt die Summe der Mittelwerte der Reinigungsleistungen nach horizontalen, vertikalen und kreisförmigen Putzbewegungen mit den erfindungsgemässen Borsten (Balken A) und mit den herkömmlichen zylindrischen Borsten (Balken B) bei den bukkalen Zahnflächen.

Figur 6 zeigt die Summe der Mittelwerte der Reinigungsleistungen nach horizontalen, vertikalen und kreisförmigen Putzbewegungen mit den erfindungsgemässen Borsten (Balken A) und mit den herkömmlichen zylindrischen Borsten (Balken B) bei den mesialen/distalen Zahnflächen, d.h. bei den den Zahnzwischenräumen zugewandten Zahnflächen.

Aus Figur 5 ist ersichtlich, dass die erfindungsgemässen Borsten trotz geringerer mechanischen Festigkeit bei horizontalen und vertikalen Putzbewegungen auf bukkalen Zahnflächen den herkömmlichen Borsten leicht überlegen sind. Aus Figur 6 ist ersichtlich, dass die erfindungsgemässen Borsten insbesondere bei der horizontalen und vertikalen Putzbewegung auf mesialen/distalen Zahnflächen den herkömmlichen Borsten deutlich überlegen sind.

## Patentansprüche

1. Borste für eine Zahnbürste, umfassend:
a) Einen zylindrischen Teil (1) mit einem maximalen, konstanten Zylinderdurchmesser D_{zyl};
b) einen sich an den zylindrischen Teil (1) anschliessenden, ersten verjüngten Teil (21) mit einem Borstenende (3) und mit einer das Borstenende (3) abschliessenden Stirnfläche (4), wobei sich der erste verjüngte Teil (21) zum Borstenende (3) hin verjüngt; und
c) eine durch den zylindrischen Teil (1) und den ersten verjüngten Teil (21) verlaufende gedachte Mittelachse (5), die die Stirnfläche (4) an einem Durchstosspunkt (6) durchstösst; wobei der erste verjüngte Teil (21) eine auf der Mittelachse (5) und ab dem Durchstosspunkt (6) gemessene Länge L von 10 mm oder weniger und mindestens 6 mm aufweist;
**dadurch gekennzeichnet, dass** der erste verjüngte Teil (21) in einem auf der Mittelachse (5) von dem Durchstosspunkt (6) aus gemessenen Abstand X, der gleich gross ist wie der Zylinderdurchmesser D_{zyl}, einen Durchmesser D von 95 bis 140 µm aufweist.

2. Borste nach Anspruch 1, **dadurch gekennzeichnet, dass** D im Bereich von 100 bis 130 µm, bevorzugt 100 bis 125 µm ist.

3. Borste nach Anspruch 1 oder 2, **dadurch gekennzeichnet, dass** der erste verjüngte Teil (21) in einem auf der Mittelachse (5) von dem Durchstosspunkt (6) aus gemessenen Abstand von 1 mm einen Durchmesser von 120 bis 160 µm und in einem auf dieselbe Weise gemessenen Abstand von 0,1 mm einen Durchmesser von 90 bis 135 µm aufweist.

4. Borste nach einem der Ansprüche 1 bis 3, **dadurch gekennzeichnet, dass** sie einen zweiten verjüngten Teil (22) aufweist, der sich auf der dem ersten verjüngten Teil (21) entgegengesetzten Seite an den zylindrischen Teil (1) anschliesst.

5. Borste nach Anspruch 4, **dadurch gekennzeichnet, dass** der zweite verjüngte Teil (22) im Wesentlichen die gleiche Form aufweist wie der erste verjüngte Teil (21).

6. Borste nach einem der Ansprüche 1 bis 3, **dadurch gekennzeichnet, dass** sie ein zugespitztes Ende (7) aufweist, das sich auf der dem ersten verjüngten Teil (21) entgegengesetzten Seite an den zylindrischen Teil (1) anschliesst.

7. Borste nach einem der Ansprüche 1 bis 6, **dadurch gekennzeichnet, dass** D_{zyl} im Bereich von 150 bis 170 µm oder im Bereich von 180 bis 210 µm liegt.

8. Borste nach einem der Ansprüche 1 bis 7, bestehend aus einem Polyester oder aus einem Polyamid.

9. Borste nach einem der Ansprüche 1 bis 8, bestehend aus Polyethylenterephthalat, Polybutylenterephthalat oder Polyamid-6, 6.

10. Zahnbürste umfassend eine oder mehrere Borsten nach einem der Ansprüche 1 bis 9.

## Claims

1. A bristle for a toothbrush, comprising:
a) a cylindrical part (1) with a maximum constant cylinder diameter *D_{zyl}*;
b) adjacent to the cylindrical part (1) a first tapered part (21) with a bristle end (3) and an end face (4) delimiting the bristle end (3), wherein the first tapered part (21) tapers towards the bristle end (3); and
c) an imaginary central axis (5) which runs through the cylindrical part (1) and the first tapered part (21) and which pierces the end face (4) at a piercing point (6); wherein the first tapered part (21) has a length L of 10 mm or less and at least 6 mm, as measured on the central axis (5) starting from the piercing point (6);
**characterized in that** the first tapered part (21) has a diameter D of 95 to 140 µm, as measured on the central axis (5) starting from the piercing point (6) at a distance X being equal to the cylinder diameter *D_{zyl}*.

2. The bristle according to claim 1, **characterized in that** D is in the range of 100 to 130 µm, preferably 100 to 125 µm.

3. The bristle according to claim 1 or 2, **characterized in that** the first tapered part (21) has a diameter of 120 to 160 µm, as measured on the central axis (5) at a distance of 1 mm from the piercing point (6) and has a diameter of 90 to 135 µm at a distance of 0,1 mm, as measured in the same way.

4. The bristle according to any of the claims 1 to 3, **characterized in that** the bristle further comprises a second tapered part (22) adjacent to the cylindrical part (1) on a side opposed to the first tapered part (21).

5. The bristle according to claim 4, **characterized in that** the second tapered part (22) has essentially the same shape as the first tapered part (21).

6. The bristle according to any of the claims 1 to 3 **characterized in that** the bristle further comprises a pointed end (7) adjacent to the cylindrical part (1) on the side opposed to the first tapered part (21).

7. A bristle according to any of the claims 1 to 6, **characterized in that** the cylinder diameter *D_{zyl}* is in the range of 150 to 170 µm or in the range of 180 to 210 µm.

8. A bristle according to any of the claims 1 to 7 consisting of polyester or a polyamide.

9. A bristle according to any of the claims 1 to 8 consisting of polyethylene terephthalate, polybutylene terephthalate or polyamide-6,6.

10. A toothbrush comprising one or more bristles according to any of the claims 1-9.

## Revendications

1. Poil pour une brosse à dents, comprenant :
a) une partie cylindrique (1) ayant un diamètre de cylindre maximal constant D_{zyl};
b) une première partie effilée (21) succédant à la partie cylindrique (1), comportant une extrémité de poil (3) et une surface frontale (4) terminant l'extrémité de poil (3), la première partie effilée (21) s'effilant dans la direction de l'extrémité de poil (3) ; et
c) un axe médian (5) imaginaire passant par la partie cylindrique (1) et la première partie effilée (21), qui perce la surface frontale (4) à un point de percée (6) ;
la première partie effilée (21) présentant une longueur L de 10 mm ou moins et d'au moins 6 mm mesurée sur l'axe médian (5) et à partir du point de percée (6) ;
**caractérisé en ce que** la première partie effilée (21) présente un diamètre D de 95 à 140 µm à une distance X mesurée sur l'axe médian (5) à partir du point de percée (6), qui est égale au diamètre de cylindre D_{zyl}.

2. Poil selon la revendication 1, **caractérisé en ce que** D se situe dans la plage de 100 à 130 µm, de préférence de 100 à 125 µm.

3. Poil selon l'une des revendications 1 ou 2, **caractérisé en ce que** la première partie effilée (21) présente un diamètre de 120 à 160 µm à une distance de 1 mm mesurée sur l'axe médian (5) à partir du point de percée (6) et un diamètre de 90 à 135 µm à une distance de 0,1 mm mesurée de la même manière.

4. Poil selon l'une des revendications 1 à 3, **caractérisé en ce qu'**il présente une deuxième partie effilée (22) qui succède à la partie cylindrique (1) du côté opposé à la première partie effilée (21).

5. Poil selon la revendication 4, **caractérisé en ce que** la deuxième partie effilée (22) présente sensiblement la même forme que la première partie effilée (21).

6. Poil selon l'une des revendications 1 à 3, **caractérisé en ce qu'**il présente une extrémité pointue (7) qui succède à la partie cylindrique (1) du côté opposé à la première partie effilée (21).

7. Poil selon l'une des revendications 1 à 6, **caractérisé en ce que** D_{zyl} se situe dans la plage de 150 à 170 µm ou dans la plage de 180 à 210 µm.

8. Poil selon l'une des revendications 1 à 7, constitué d'un polyester ou d'un polyamide.

9. Poil selon l'une des revendications 1 à 8, constitué de polyéthylène téréphtalate, de polybutylène téréphtalate ou de polyamide-6.6.

10. Brosse à dents comprenant un ou plusieurs poils selon l'une des revendications 1 à 9.
